# EUROPÄISCHE PATENTSCHRIFT

(11) **EP 1 879 706 B1**
(45) Veröffentlichungstag und Bekanntmachung des Hinweises auf die Patenterteilung: **22.02.2012**
(21) Anmeldenummer: 07724759.1
(22) Anmeldetag: 02.05.2007
(51) Int. Cl.: B21B 1/08, B21C 37/04

(54) **VERFAHREN ZUM WALZEN EINES METALLBANDES**
METHOD OF ROLLING A METAL STRIP
PROCEDE DE LAMINAGE D'UNE BANDE DE METAL

(30) Priorität: 27.05.2006 DE 102006024775
(43) Veröffentlichungstag der Anmeldung: 23.01.2008
(73) Patentinhaber: SMS Siemag AG, 40237 Düsseldorf (DE)
(72) Erfinder: KOPP, Reiner, 52074 Aachen (DE); RICHTER, Hans-Peter, 57520 Friedewald (DE); RÖSE, Heinrich, 57271 Hilchenbach (DE)
(74) Vertreter: Klüppel, Walter
(86) Internationale Anmeldenummer: PCT/EP2007/003832
(87) Internationale Veröffentlichungsnummer: WO 2007/137669

(56) Entgegenhaltungen:
- DE-A1- 4 027 043
- DE-A1- 19 748 321
- DE-A1- 19 818 286
- DE-A1- 19 831 882
- DE-A1- 19 926 228

## Beschreibung

Die Erfindung betrifft ein Verfahren zur Verwendung eines Walzgerüstes zum stufenförmigen Walzen eines Metallbandes, insbesondere aus Stahl, Aluminium, Kupfer oder eine Kupferlegierung. Die Erfindung betrifft darüber hinaus ein Verfahren zur Verwendung einer Walzstraße mit mindestens einem derartigen Walzgerüst.

Walzgerüste und Verfahren zum Herstellen von stufenförmigen Dickenprofilen über der Breite eines bandförmigen Metallbandes sind im Stand der Technik, z.B. aus der deutschen Offenlegungsschrift DE 198 31 882 A1 oder der deutschen Patentschrift DE 101 13 610 C2 grundsätzlich bekannt. Zum Herstellen des gewünschten Dickenprofils, z.B. Stufenprofils empfehlen die beiden Druckschriften, das Metallband, welches ursprünglich typischerweise einen rechteckförmigen Querschnitt aufweist, mit mehreren in Walzrichtung versetzt angeordneten Drückwalzen längs zu walzen. Dabei drücken die in Transportrichtung des Metallbandes versetzt bzw. nebeneinander angeordneten Druckwalzen jeweils in das durch eine Stützeinrichtung abgestützte Metallband und verformen es auf diese Weise wie gewünscht in Breitenrichtung.

Die in den besagten Druckschriften zur Verwendung vorgeschlagenen Drückwalzen ermöglichen jeweils nur eine lokal sehr begrenzte Bearbeitung des Metallbandes in einem schmalen Bereich in Breitenrichtung; es sind deshalb, wie gesagt, eine Vielzahl derartiger Drückwalzen in versetzter Anordnung erforderlich, um z.B. breitere Stufen in das Metallband zu walzen. Aufgrund der Vielzahl der erforderlichen Drückwalzen und deren versetzter Anordnung ist der Aufbau derartiger bekannter Walzgerüste zum Realisieren von Stufenprofilen in Metallbändern recht aufwendig.

Ausgehend von diesem Stand der Technik liegt der Erfindung die Aufgabe zugrunde, möglichst einfach ein stufenförmig vorprofiliertes Metallband in der Höhe seiner Stufen durch Walzen weiter zu reduzieren, ohne dass sich dabei Wellen auf dem Metallband in dessen Längsrichtung ausbilden.

Diese Aufgabe wird durch das in Patentanspruch 1 beanspruchte Verfahren gelöst. Dieses Verfahren ist dadurch gekennzeichnet, dass die mindestens zwei benachbarten Teilwalzen jeweils zylinderförmig ausgebildet sind und zusammen mit der Stützeinrichtung jeweils benachbarte Teilwalzspalte mit unterschiedlichen Größen hᵢ, hᵢ₊₁ mit hᵢ ≠ hᵢ₊₁ und i=1, 2, ...,I aufspannen, wobei die benachbarten Teilwalzspalte zusammen den Gesamtwalzspaltquerschnitt definieren, welcher stufenförmig ausgebildet ist und dass die Größen von jeweils benachbarten Teilwalzspalten individuell so gewählt sind, dass sie im Hinblick auf das in den Gesamtwalzspalt einlaufende Metallband, welches vor dem Walzen zwar geometrisch ähnlich dem Gesamtwalzspaltquerschnitt stufenförmig vorprofiliert ist, aber jeweils größere Stufenhöhen von hᵢ+Δhᵢ und hᵢ₊₁+Δhᵢ₊₁ mit hᵢ+Δhᵢ ≠hᵢ₊₁+Δhᵢ₊₁ und Δhᵢ > 0 und Ahᵢ₊₁ > 0 als die Teilwalzspalte (i) aufweist, folgender Gesetzmäßigkeit genügen: ${Δh}_{l} / {h}_{i} = {Δh}_{i + 1} / {h}_{l + 1} = ε = konstant .$

Bei einer Dickenreduktion des stufenförmig vorprofilierten Metallbandes gemäß der beanspruchten Gesetzmäßigkeit wird das aus der Höhe des Metallbandes abgewalzte Material bzw. der daraus resultierende Stofffluss gleichmäßig in Längsrichtung des Metallbandes verteilt und zwar vorteilhafterweise ohne Wellenbildung.

Das erfindungsgemäß dafür benötigte Walzgerüst ist konstruktiv einfach und platzsparend aufgebaut, weil es lediglich quer zur Laufrichtung des Metallbandes nebeneinander angeordnete Teilwalzen, nicht jedoch eine Vielzahl von in Laufrichtung versetzt angeordnete Teilwalzen aufweist.

Der Begriff, dass die Teilwalzen "auf gleicher Höhe" nebeneinander angeordnet sind, meint, dass die nebeneinander angeordneten Teilwalzen auf einer Seite des Metallbandes nicht in Transportrichtung des Metallbandes versetzt zueinander angeordnet sind.

Die beanspruchte stufenförmige Vorprofilierung des Metallbandes in Annäherung an den stufenförmigen Cesamtwafzspaltquerschnitt des erfindungsgemä-βen Walzgerüstes ist zwingend notwendig, weil ansonsten keine unterschiedlich großen Stufenhöhen quer zur Transportrichtung bei dem einlaufenden Metallband unterschieden werden könnten und das Metallband dann quer zu seiner Transportrichtung lediglich eine einheitliche Dicke mit hᵢ=hᵢ₊₁=konstant aufweisen würde. Gemäß der beanspruchten Gesetzmäßigkeit müsste dann gelten Δhᵢ = Δhᵢ₊₁; dies wäre dann der Fall einer einheitlichen Dickenreduktion über die gesamte Breite des Metallbandes, die jedoch nicht Gegenstand der Erfindung ist. Demgegenüber betrifft die Erfindung lediglich die Dickenreduktion von vorprofilierlen Stufenprofilen, wobei der vorteilhafte Effekt, dass das resultierende Metallband wellenfrei ist, lediglich dann eintritt, wenn die Dickenreduktionen für die einzelnen Stufen quer zur Transportrichtung des Metallbandes unter Beachtung der beanspruchten Gesetzmäßigkeit individuell berechnet und durchgeführt werden.

Gemäß einem ersten Ausführungsbeispiel ist es vorteilhaft, wenn das Einstellen der Größen der Teilwalzspalte automatisch mit Hilfe einer Anstelleinrichtung in Kenntnis der Stufenhöhen des einlaufenden stufenförmig vorprofilierten Metallbandes erfolgt. Bei einer Änderung der Stufenhöhen des einlaufenden Metallbandes kann dann sehr schnell eine Anpassung der Größen der Teilwalzspalte mit Hilfe der Anstelleinrichtung erfolgen.

Vorteilhafte Ausgestaltungen des Walzverfahrens sind in den Unteransprüchen angegeben.

Vorteilhafterweise ist das verwendete Walzgerüst ausgebildet zum Warmwalzen oder zum Kaltwalzen des Metallbandes,

Die oben genannte Aufgabe der Erfindung wird weiterhin durch ein Verfahren zur Verwendung einer Walzstraße, insbesondere einer Tandem-Anlage gelöst. Diese Walzstraße umfasst dann ein erstes Walzgerüst mit Profil- oder Kaliberwalzen zum stufenförmigen Vorprofilieren des Metallbandes. Dem ersten Walzgerüst bzw. Vorgerüst ist in Laufrichtung des Metallbandes dann mindestens ein zweites Walzgerüst nachgeschaltet. In dem mindestens einen nachgeschalteten Walzgerüst erfolgt dann eine Dickenreduktion des stufenförmigen Metallbandes, wobei die Höhen der einzelnen benachbarten Stufen individuell gemäß der beanspruchten Gesetzmäßigkeit reduziert werden. Dem zweiten Walzgerüst können weitere Walzgerüste nachgeschaltet sein. Die vorgeschalteten Walzgerüste übernehmen dann für die nachgeschalteten Walzgerüste das notwendige Bereitstellen einer stufenförmigen Vorprofilierung des Metallbandes. Eine Mehrzahl von hintereinander angeordneten Walzgerüsten ist insbesondere dann erforderlich, wenn das Metallband sehr stark in seiner Dicke reduziert werden soll. Alternativ kann eine starke Dickenreduktion auch durch ein einzelnes Reversiergerüst realisiert werden.

Die oben genannte Aufgabe wird weiterhin durch ein Verfahren nach Anspruch 7 gelöst.

Der Erfindung sind insgesamt 6 Figuren beigefügt, wobei
- Figur 1: ein erstes Ausführungsbeispiel für das efindungsgemäße Verfahren zur Verwendung eines Walzgerüstes;
- Figur 2: einen Querschnitt für das erste Ausführungsbeispiel gemäß Figur 1;
- Figur 3a: einen Querschnitt des Metallbandes nach Verlassen des Walzgerüstes gemäß dem ersten Ausführungsbeispiel;
- Figur 3b: einen alternativen Querschnitt des Metallbandes nach Verlassen des Walzgerüstes;
- Figur 4: ein zweites Ausführungsbeispiel für das erfindungsgemäße Verfahren zur Verwendung eines Walzgerüstes;
- Figur 5: einen Querschnitt des Walzgerüstes gemäß dem zweiten Ausführungsbeispiel; und
- Figur 6: einen Querschnitt durch das Metallband nach Verlassen des Walzgerüstes gemäß dem zweiten Ausführungsbeispiel
zeigt.

Die Erfindung wird nachfolgend in Form von Ausführungsbeispielen unter Bezugnahme auf die genannten Figuren detailliert beschrieben. In allen Figuren sind gleiche Bauelemente mit gleichen Bezugszeichen bezeichnet.

Figur 1 zeigt ein erstes Ausführungsbeispiel für das erfindungsgemäße Walzverfahren. Das Walzgerüst 100 umfasst hier beispielhaft drei quer zur Transportrichtung (senkrecht zur Papierebene) des Metallbandes 200 angeordnete Teilwalzen 110-i mit i=1,2 und 3. Die Teilwalzen sind auf gleicher Höhe nebeneinander angeordnet, d.h. sie sind nicht in Transportrichtung des Metallbandes versetzt. Die drei Teilwalzen 110-i spannen zusammen mit einer gegenüberliegend angeordneten Stützeinrichtung 120, z.B. in Form einer Stützwalze, jeweils benachbarte Teilwalzenspalte i=1, i=2 und i=3 mit den Größen hᵢ mit i=1, 2 und 3 auf. Dabei ist es wichtig, dass zumindest zwei jeweils benachbarte Teilsalzspalte i, i+1 jeweils unterschiedliche Größen hᵢ, hᵢ₊₁ mit hᵢ ungleich hᵢ₊₁ aufweisen. Die beiden äußeren Teilwalzen 110-1, 110-3 sind in Figur 1 beispielhaft auf einer gemeinsamen Achse A gelagert und werden deshalb gegebenenfalls auch jeweils in gleicher Weise und in gleichem Maße gegenüber der Stützeinrichtung 120 angestellt. Die Anstellung der einzelnen Teilwalzen 110-i gegenüber der Stützeinrichtung 120 erfolgt vorteilhafterweise automatisch mit Hilfe einer Anstelleinrichtung 130, allerdings immer unter Beachtung der beanspruchten Gesetzmäßigkeit: ${Δh}_{i} / {h}_{l} = {Δh}_{i + 1} / {h}_{l + 1} = ε = konstant , m ⁢ i ⁢ t i = 1 , 2 ... I$
wobei
- Δhᵢ:: die Dickenreduktion des Metallbandes durch das Walzgerüst im Bereich der i'ten Teilwalze bzw. Stufe; und
- hᵢ:: die Größe des i'ten Teilwalzspaltes bzw. die Dicke des aus dem Walzgerüst auslaufenden Metallbandes im Bereich der i'ten Stufe.

Figur 2 zeigt eine Seitenansicht des in Figur 1 gezeigten ersten Ausführungsbeispiels für das Walzgerüst 100. Wie bereits in Figur 1 zu erkennen war, ist die mittlere Teilwalze 110-2 nicht an der Achse 112-5 gelagert. Stattdessen ist sie, wie in Figur 2 gezeigt, in einem separaten Rollenkäfig 112 drehbar gelagert. Außerdem ist sie mit Hilfe der Anstelleinrichtung 130 auch individuell gegenüber der Stützeinrichtung 120 unabhängig von den beiden äußeren Teilwalzen 110-1 und 110-3 anstellbar. In Figur 2 ist die Transportrichtung des Metallbandes mit einem Pfeil nach rechts angedeutet und au-βerdem ist die resultierende Dickenreduktion, insbesondere im Bereich der mittleren Teilwalze 110-2, deutlich erkennbar.

Die Figuren 3a und 3b zeigen mögliche Profile des Metallbandes 200 nach Verlassen des Walzgerüstes 100. Diese Profile entsprechen jeweils dem durch die benachbarten Teilwalzspalte i=1, 2, 3 gebildeten Gesamtwalzspaitquerschnitt des Walzgerüstes 100.

Figur 4 zeigt ein zweites Ausführungsbeispiel für das erfindungsgemäße Walzverfahren. Es unterscheidet sich von dem ersten Ausführungsbeispiel lediglich dadurch, dass die Stützeinrichtung 120 nicht mehr in Form eines einheitlichen Zylinders, sondern spiegelbildlich zu den Teilwalzen auf der gegenüberliegenden Seite des Metallbandes ausgebildet ist. Die Teilwalzen 120-1, 120-2und 120-3 haben jeweils dieselbe Ballenlänge wie die ihnen spiegelbildlich gegenüberliegenden Teilwalzen 110-1, 110-2 und 110-3. Auch die Teilwalzen 120-i mit i=1, 2 ... I sind vorzugsweise alle individuell gegenüber dem Metallband 200 anstellbar. Lediglich beispielhaft werden die beiden äußeren Teilwalzen 120-1 und 120-3 über eine gemeinsame Achse 120-5 gegenüber dem Metallband 200 bzw. gegenüber den gegenüberliegenden Metallwalzen angestellt. Die aus der gegenüberliegenden Anordnung der Teilwalzen 110-1, 120-1; 110-2, 120-2; 110-3, 120-3 resultierenden Teilwalzspalte haben Höhen von h₁, h₂ und h₃.

Figur 5 zeigt die Lagerung der beiden mittleren Teilrollen 110-2 und 120-2 jeweils in geeigneten Rollenkäfigen 112.

Figur 6 zeigt schließlich das aus dem Walzgerüst gemäß dem zweiten Ausführungsbeispiel auslaufende Metallband 200 in einer Querschnittsansicht.

Nachfolgend wird das erfindungsgemäße Verfahren zum Walzen eines Metallbandes mit Hilfe der vorstehend beschriebenen Walzgerüste beschrieben:

Gemäß diesem Verfahren wird in einem ersten Schritt das ursprünglich typischerweise rechteckförmig ausgebildete, nicht profilierte Metallband zunächst in einem Vorgerüst stufenförmig vorprofiliert. Diese Vorprofilierung erfolgt in geometrischer Annäherung an den Gesamtwalzquerschnitt des nachgeschalteten Walzgerüstes 100. Insbesondere erfolgt die Ausbildung der Stufen in dem Metallband 200 mit einer Stufenbreite, welche zumindest näherungsweise der Ballenlänge der einzelnen Teilwalzen 110-1, 110-2 und 110-3 des nachgeschalteten Walzgerüstes entspricht. Allerdings sind die Höhen hᵢ+Δhᵢ mit i=1, 2, 3 ... der Stufen des Metallbandes nach der Vorprofilierung noch größer als die Größen hᵢ, hₗ₊₁ der benachbarten Teilwalzspalte i, i+1 in dem nachgeschalteten Walzgerüst 100. Das so stufenförmig vorprofilierte Metallband läuft dann in das Walzgerüst 100 ein und wird dort im Bereich jeder einzelnen Teilwalze 110-i entsprechend der Gleichung (1) in seiner Dicke reduziert. Die Dickenreduktion unter Beachtung der Gleichung (1) bietet den Vorteil, dass das Metallband nach dem Auslaufen aus dem Walzgerüst keine Wellen in Längsrichtung aufweist.

Die Anwendung der erfindungsgemäßen Formel wird nachfolgend an einem Beispiel veranschaulicht: Es sei angenommen, dass das Metallband ein Walzgerüste gemäß Figur 1 durchlaufen soll und dementsprechend quer zu seiner Transportrichtung drei Stufen aufweist. Die Höhen der einzelnen Stufen des Metallbandes nach Verlassen der Vorprofilierung seien vorgegeben mit H1=Δh₁+h₁=10mm für den Bereich der ersten äußeren Teilwalze 110-1, mit H2=Δh₂+h₂=7mm für Bereich der mittleren Teilwalze 110-2 und mit H3=Δh₃+h₃=10mm für den Bereich der zweiten äußeren Teilwalze 110-3.

Für die Anwendung des erfindungsgemäßen Verfahrens wird nun vorausgesetzt, dass die gewünschte Dicke h₁ des Metallbandes 200 für den Bereich einer Teilwalze 110-i bzw. einer Stufe nach Durchlaufen des Walzgerüstes fest vorgegeben ist. Beispielhaft sei hier angenommen, dass die Dicke des Metallbandes im Bereich der ersten äußeren Teitwalze 110-1 nach Durchlaufen des Walzgerüstes nur noch h₁=7mm betragen soll. In Kenntnis der Stufenhöhe von H1=10mm des einlaufenden Metallbandes in diesem Bereich erfolgt daraus zwangsläufig durch einfache Differenzbildung die erforderliche Dickenreduktion in der Größe von Δh₁=H1-h₁=10-7=3mm.

Die Kenntnis von Δh₁ und h₁ ermöglicht die Berechnung der Größe ε gemäß der Formel (1) zu: $ε = {Δh}_{1} / {h}_{1} = 3 / 7.$

Die Dickenreduktion Δh₂ bei dem benachbarten Teitwalzspaft i=2 bzw. im Bereich der benachbarten Teilwalze 110-2 ist nun erfindungsgemäß keineswegs beliebig, sondern gemäß der besagten Formel (1) genau festgelegt. Konkret steht für die Berechnung der erforderlichen Dickenreduktion Δh₂ in diesem Bereich bzw. für die zwangsläufig resultierende Stufenhöhe h₂ des Metallbandes 200 in diesem Bereich das folgende Gleichungssystem mit den Gleichungen (3) und (4) zur Verfügung: $H ⁢ 2 = {Δh}_{2} + {h}_{2}$ $∧ {Δh}_{2} / {h}_{2} = ε$

Ein Auflösen dieses Gleichungssystems führt zu dem Ergebnis: ${h}_{2} = H ⁢ 2 / \left(ε+1\right)$
und ${Δh}_{2} = H ⁢ 2 - {h}_{2}$

Bei Einsetzen des für das obige Beispiel vorgegebenen Wertes H2=7 und des als Zwischenergebnis berechneten Wertes ε=3/7 in Gleichung (5) ergibt sich: ${h}_{2} = 7 / \left(3/7+1\right) = 4 , 9 ⁢ mm$
und bei Einsetzen von h₂ in Gleichung (6) ergibt sich: ${Δh}_{2} = 7 - 4 , 9 = 2 , 1 ⁢ mm .$

Damit das Metallband 200 das Walzgerüst 100 wellenfrei verlässt, ist es demnach erforderlich, dass das Metallband im Bereich der mittleren Teilwalze 110-2 gegenüber seiner vorprofilierten Ausgangsdicke von H2=7mm um 2,1 mm auf 4,9mm in seiner Dicke reduziert wird, wenn es im Bereich der ersten Teilwalze 110-1 von H1=10mm auf h₁=7mm reduziert werden soll.
Bei einer Mehrzahl von nebeneinander angeordneten Teilwalzen quer zur Transportrichtung des Metallbandes ist diese soeben durchgeführte beispielhafte Berechnung der relativen Walzspaftgrößen für jedes Paar von benachbarten Teilwalzspalten getrennt durchzuführen.

Die Erfindung findet eine besonders vorteilhafte Anwendung bei dünnen Metallbändern mit einer ursprünglichen Dicke von weniger als 10mm. Das erfindungsgemäße Verfahren kann sowohl beim Warmwalzen wie auch beim Kaltwalzen von Metallbändern Anwendung finden. Besonders vorteilhaft ist die Anwendung dieses erfindungsgemäßen Verfahrens jedoch beim Warmwalzen, weil dann bereits in einem sehr frühen Produktionsstadium eine wellenfreie Stufenprofilierung des Metallbandes realisiert werden kann. Ein Anwendungsgebiet ist z.B. die Herstellung von Motorgrundrahmen für die Automobilindustrie. Beim Kaltwalzen können Bandgeometrien realisiert werden, welche das flexible Bandwalzen in der heutigen bekannten Form bei geringen Produktionskosten ersetzen kann. Ein beispielhafter Anwendungsbereich ist auch hier die Automobilindustrie, speziell die Herstellung von Unterbodenblechen für Automobile.

## Patentansprüche

1. Verfahren zur Verwendung eines Walzgerüstes (100) zum Walzen eines Metallbandes (200), wobei das Walzgerüst (100) umfasst:
mindestens zwei quer zur Transportrichtung des Metallbandes auf gleicher Höhe nebeneinander angeordnete Teilwalzen (110-i, mit i=1, 2 ... I); und eine Stützeinrichtung (120), welche den mindestens zwei Teilwalzen gegenüberliegend angeordnet ist und zusammen mit diesen einen Gesamtwalzspalt mit einem Gesamtwalzspaltquerschnitt aufspannt;
**dadurch gekennzeichnet,**
**dass** die mindestens zwei benachbarten Teilwalzen (110-i, mit i=1, 2 ... I) jeweils zylinderförmig ausgebildet sind und zusammen mit der Stützeinrichtung jeweils benachbarte Teilwalzspalte (i, i+1) mit unterschiedlichen Größen hᵢ, hᵢ₊₁ mit hᵢ ≠ hᵢ₊₁ und i=1, 2, ...,I aufspannen, wobei die benachbarten Teilwalzspalte zusammen den Gesamtwalzspaltquerschnitt definieren, der stufenförmig ausgebildet ist; und
**dass** die Größen hᵢ und hᵢ₊₁ von jeweils zwei benachbarten Teilwalzspalten (i, i+1) individuell so gewählt sind, dass sie im Hinblick auf das in den Gesamtwalzspalt einlaufende Metallband (200), welches vor dem Walzen zwar geometrisch ähnlich dem Gesamtwalzspaltquerschnitt stufenförmig vorprofiliert ist, aber jeweils größere Stufenhöhen von hᵢ+Δhᵢ und hᵢ₊₁+Δhᵢ₊₁ mit hᵢ+Δhᵢ ≠hᵢ₊₁+Δhᵢ₊₁ und Δhᵢ > 0 und Δhᵢ₊₁ > 0 als die Teilwalzspalte (i) aufweist, folgender Gesetzmäßigkeit genügen: ${Δh}_{l} / {h}_{i} = {Δh}_{i + 1} / {h}_{l + 1} = ε = konstant .$

2. Verfahren nach Anspruch 1,
**gekennzeichnet durch**,
eine Anstelleinrichtung (130) zum flexiblen Anstellen der Teilwalzen (110-1, 110-2, 110-3) und damit zum flexiblen Anpassen der Größen hᵢ der Teilwalzspalte gemäß der Gesetzmäßigkeit an einlaufendes Metallband (200) mit geänderten Stufenhöhen.

3. Verfahren nach einem der vorangegangenen Ansprüche,
**dadurch gekennzeichnet,**
**dass** über der Breite des Metallbandes insgesamt drei Teilwalzen in Form von zwei äußeren und einer mittleren Teilwalze (110-1, 110-2, 110-3) angeordnet sind, wobei die beiden äußeren Teilwalzen (110-1, 110-3) vorzugsweise über eine gemeinsame Achse (A) miteinander verbunden sind.

4. Verfahren nach Anspruch 3,
**dadurch gekennzeichnet,**
**dass** die mittlere Teilwalze (110-2) einen im Vergleich zu den äußeren Teilwalzen (110-1, 110-3) kleineren Durchmesser aufweist und in einem Rollenkäfig (112) zwischen den beiden äußeren Teilwalzen so gelagert ist, dass die Größe h₂ des von der mittleren Teilwalze (110-2) mit der Stützeinrichtung (120) aufgespannten zweiten Teilwalzspaltes i=2 kleiner oder größer ist als die Größen h₁ und h₃ der beiden benachbarten äußeren Teilwalzspalte i=1 und i=3.

5. Verfahren nach einem der vorangegangenen Ansprüche,
**dadurch gekennzeichnet,**
**dass** die Stützeinrichtung (120) ebenfalls in Form von Teilwalzen (120-i mit i=1 ... I) ausgebildet ist, wobei diese Teilwalzen (120-i) die gleichen Abmessungen wie die Teilwalzen (110-i) auf der gegenüberliegenden Seite des Metallbandes aufweisen und spiegelsymmetrisch zu diesen in Bezug auf die Mittelebene des Metallbandes (200) gelagert sind.

6. Verfahren nach einem der vorangegangenen Ansprüche,
**dadurch gekennzeichnet,**
**dass** das Walzgerüst (100) ausgebildet ist zum Warmwalzen oder zum Kaltwalzen des Metallbandes (200).

7. Verfahren zur Verwendung einer Walzstraße, insbesondere Tandem-Anlage, zum Walzen eines Metallbandes umfassend eine Mehrzahl von in Laufrichtung des Metallbandes hintereinander angeordneten Walzgerüsten;
**dadurch gekennzeichnet,**
**dass** ein erstes der Walzgerüste mit Profil- oder Kaliberwalzen ausgebildet ist zum stufenförmigen Vorprofilieren des noch dickeren Metallbandes; dass mindestens ein zweites der Walzgerüste (100), welches dem ersten Walzgerüst nachgeschaltet ist, verwendet wird gemäß einem der Ansprüche 1 bis 6; und
**dass** das stufenförmige Vorprofilieren des Metallbandes durch das erste Walzgerüst in geometrischer Annäherung an den stufenförmigen Querschnitt des Gesamtwalzspaltes des nachgeschalteten zweiten Walzgerüstes aber mit größeren Stufenhöhen von hⱼ+Δhⱼ und hᵢ₊₁+Δhᵢ₊₁ mit hᵢ+Δhᵢ ≠hᵢ₊₁+Δhᵢ₊₁ mit Δhᵢ > 0 und Δhᵢ₊₁ > 0 im Bereich des i-ten und i+1'ten Teilwalzspaltes erfolgt.

8. Verfahren nach Anspruch 7
**gekennzeichnet durch** folgenden Schritt:
Reduzieren der einzelnen Stufenhöhen des vorprofilierten Metallbandes (200) um Δhₗ auf hᵢ mit i=1 ... I **durch** Verwendung des zweiten Walzgerüstes (100) in der Walzstraße.

## Claims

1. Method of using a roll stand (100) for rolling a metal strip (200), wherein the roll stand (100) comprises:
at least two part rolls (110-i, wherein i = 1, 2 ... I), which are arranged adjacent to one another transversely to the transport direction of the metal strip and at the same height; and a support device (120), which is arranged opposite the at least two part rolls and together therewith defines an overall rolling gap with an overall rolling gap cross-section;
**characterised in that**
the at least two adjacent part rolls (110-i, wherein i = 1, 2 ... I) are each of cylindrical construction and together with the support device define respectively adjacent part rolling gaps (i, i+1) of different sizes hᵢ, hᵢ₊₁, wherein hᵢ is not equal to hᵢ₊₁ and i = 1, 2, ..., I, wherein the adjacent part rolling gaps together define the overall rolling gap cross-section, which is formed to be step-shaped; and
the sizes hᵢ and hᵢ₊₁ of each two adjacent part rolling gaps (i, i+1) are individually so selected that - with respect to the metal strip (200), which is running into the overall rolling gap and which before rolling is in fact pre-profiled in step-shape with geometric similarity to the overall rolling gap cross-section, but has respectively greater step heights of h₁+Δh₁ and hᵢ₊₁+Δhᵢ₊₁, wherein hᵢ+Δh₁ ≠ hᵢ₊₁+Δhᵢ₊₁ and Δhᵢ > 0 and Δhᵢ₊₁ > 0, than the part rolling gaps (i) - they satisfy the following mathematical relationship: ${Δh}_{i} / {h}_{i} = {Δh}_{i + 1} / {h}_{i + 1} = ε = constant .$

2. Method according to claim 1, **characterised by** an adjusting device (130) for flexible adjustment of the part rolls (110-1, 110-2, 110-3) and thus for flexible adaptation of the sizes hᵢ of the part rolling gaps in accordance with the mathematical relationship to entering metal strip (200) with changed step heights.

3. Method according to one of the preceding claims, **characterised in that** in total three part rolls in the form of two outer and one middle part rolls (110-1, 110-2, 110-3) are arranged over the width of the metal strip, wherein the two outer part rolls (110-1, 110-3) are preferably connected together by way of a common axle (A).

4. Method according to claim 3, **characterised in that** the middle part roll (110-2) has a smaller diameter by comparison with the outer part rolls (110-1, 110-3) and is so mounted in a roll cage (112) between the two outer part rolls that the size h₂ of the second part rolling gap i = 2 defined oy the middle part roll (110-2) together with the support device (120) is smaller or larger than the sizes h₁ and h₃ of the two adjacent outer part rolling gaps i = 1 and i = 3.

5. Method according to any one of the preceding claims, **characterised in that** the support device (120) is similarly constructed in the form of part rolls (120-i, wherein i = 1 ... I), wherein these part rolls (120-i) have the same dimensions as the part rolls (110-i) on the opposite side of the metal strip and are mounted in mirror symmetry with respect to these in relation to the centre plane of the metal strip (200).

6. Method according to any one of the preceding claims, **characterised in that** the roll stand (100) is constructed for hot-rolling or cold-rolling of the metal strip (200).

7. Method of using a rolling train, particularly a tandem plant, for rolling a metal strip, comprising a plurality of roll stands arranged one after the other in the running direction of the metal strip;
**characterised in that**
a first one of the roll stands is formed with profiling rolls or sizing rolls for step-shaped pre-profiling of the still thicker metal strip;
at least a second one of the roll stands (100) downstream of the first roll stand is used in accordance with any one of claims 1 to 6; and
the step-shaped pre-profiling of the metal strip is carried out by the first roll stand in geometric approximation to the step-shaped cross-section of the overall rolling gap of the downstream second roll stand, but with greater step heights of h₁+Δh₁ and hᵢ₊₁+Δhᵢ₊₁, wherein hᵢ+Δh₁ ≠ hᵢ₊₁+Δhᵢ₊₁ and wherein Δhᵢ > 0 and Δhᵢ₊₁ > 0, in the region of the ith and i+1th part rolling gap.

8. Method according to claim 7, **characterised by** the following step:
reducing the individual step heights of the pre-profiled metal strip (200) by Δhᵢ to hᵢ, wherein i = 1 ... I, by use of the second roll stand (100) in the rolling train.

## Revendications

1. Procédé pour utiliser une cage de laminage (100) destinée au laminage d'une bande métallique (200), la cage de laminage (100) comprenant :
au moins deux cylindres partiels (110-i, avec i=1, 2 ... I) disposés transversalement par rapport au sens de transport de la bande métallique, à même hauteur, l'un à côté de l'autre ; et un dispositif support (120), qui est disposé face audits au moins deux cylindres partiels et constituant, ensemble avec ceux-ci, une fente de laminage globale présentant une section transversale de fente de laminage globale ; **caractérisé en ce que** lesdits au moins deux cylindres partiels adjacents (110-i, avec i=1, 2 ... I) présentent chacun une forme cylindrique et constituent, ensemble avec le dispositif support, les fentes de laminage partielles à chaque fois adjacentes (i, i+1) avec des grandeurs différentes hᵢ, hᵢ₊₁ avec hᵢ ≠ hᵢ₊₁ et i=1, 2, ..., I, les fentes de laminage partielles adjacentes définissant ensemble la section transversale de la fente de laminage globale, qui présente une formé étagée ; et **en ce que** les grandeurs hᵢ et hᵢ₊₁ de deux fentes de laminage partielles (i, i+1) à chaque fois adjacentes sont choisies individuellement de manière telle qu'elles satisfont, par rapport à la bande métallique (200) entrant dans la fente de laminage globale, qui est certes préprofilée, avant le laminage, en formé étagée de manière géométriquement analogue à la section transversale de la fente de laminage globale, mais qui présente à chaque fois des hauteurs d'étage supérieures de hᵢ + Δhᵢ et hᵢ₊₁ + Δhᵢ₊₁ avec hᵢ + Δhᵢ ≠ hᵢ₊₁ + Δhᵢ₊₁ et Δhᵢ > 0 et Δhᵢ₊₁ > 0 que la fente de laminage partielle (i), à la loi suivante : ${Δh}_{i} / {h}_{i} = {Δh}_{i + 1} / {h}_{i + 1} = ε = constante .$

2. Procédé selon la revendication 1, **caractérisé par** un dispositif de réglage (130) pour le réglage souple des cylindres partiels (110-1, 110-2, 110-3) et donc pour l'adaptation souple des grandeurs hᵢ de la fente de laminage partielle selon la loi à une bande métallique qui entre (200) avec des hauteurs d'étage modifiées.

3. Procédé selon l'une quelconque des revendications précédentes, **caractérisé en ce qu'**au total trois cylindres partiels sont agencés sur la largeur de la bande métallique, sous forme de deux cylindres partiels extérieurs et un cylindre partiel central (110-1, 110-2, 110-3), les deux cylindres partiels extérieurs (110-1, 110-3) étant de préférence reliés l'un à l'autre via un axe commun (A).

4. Procédé selon la revendication 3, **caractérisé en ce que** le cylindre partiel central (110-2) présente, par rapport aux cylindres partiels extérieurs (110-1, 110-3), un diamètre plus petit et une cage à galets (112) est logée entre les deux cylindres partiels extérieurs de manière telle que la grandeur h₂ de la deuxième fente de laminage partielle i=2 constituée par le cylindre partiel central (110-2) avec le dispositif support (120) est inférieure ou supérieure aux grandeurs h₁ et h₃ des deux fentes de laminage partielles extérieures adjacentes i=1 et i=3.

5. Procédé selon l'une quelconque des revendications précédentes, **caractérisé en ce que** le dispositif support (120) est également réalisé sous forme de cylindres partiels (120-i avec i=1 ... I), ces cylindres partiels (120-i) présentant les mêmes dimensions que les cylindres partiels (110-i) sur le côté opposé de la bande métallique et étant logés de manière symétrique par rapport à celle-ci, par rapport au plan central de la bande métallique (200).

6. Procédé selon l'une quelconque des revendications précédentes, **caractérisé en ce que** la cage de laminage (100) est réalisée pour le laminage à chaud ou à froid de la bande métallique (200).

7. Procédé pour utiliser un laminoir, en particulier une installation tandem, pour le laminage d'une bande métallique comprenant une multitude de cages de laminage disposées les unes derrière les autres dans le sens d'avancement de la bande métallique, **caractérisé en ce qu'**une première des cages de laminage est réalisée avec des cylindres de profilage ou de calibrage pour le préprofilage étagé de la bande métallique encore épaisse ; **en ce qu'**au moins une deuxième des cages de laminage (100), qui est disposée en aval de la première cage de laminage, est utilisée selon l'une quelconque des revendications 1 à 6 ; et **en ce que** le préprofilage sous forme étagée de la bande métallique est réalisé par la première cage de laminage en approximation géométrique de la section transversale étagée de la fente de laminage globale de la deuxième cage de laminage disposée en aval, mais avec des hauteurs d'étage plus grandes de hᵢ + Δhᵢ et hᵢ₊₁ + Δhᵢ₊₁ avec hᵢ + Δhᵢ ≠ hᵢ₊₁ + Δhᵢ₊₁ avec Δhᵢ > 0 et Δhᵢ₊₁ > 0 dans la plage de la ième et la i+1ème fente de laminage partielle.

8. Procédé selon la revendication 7, **caractérisé par** l'étape suivante :
réduction des différentes hauteurs d'étage de la bande métallique préprofilée (200) de Δhᵢ à hᵢ avec i=1...I par l'utilisation de la deuxième cage de laminage (100) dans le laminoir.
